# EUROPÄISCHE PATENTSCHRIFT

(11) **EP 0 890 020 B1**
(45) Veröffentlichungstag und Bekanntmachung des Hinweises auf die Patenterteilung: **05.01.2000**
(21) Anmeldenummer: 97916394.6
(22) Anmeldetag: 26.03.1997
(51) Int. Cl.: F01L 3/08, F01L 3/22

(54) **VERFAHREN ZUR HERSTELLUNG VON ZYLINDERKÖPFEN FÜR VERBRENNUNGSMOTOREN**
PROCESS FOR PRODUCING CYLINDER HEADS FOR INTERNAL COMBUSTION ENGINES
PROCEDE DE FABRICATION DE CULASSES POUR MOTEURS A COMBUSTION INTERNE

(30) Priorität: 29.03.1996 DE 19612500
(43) Veröffentlichungstag der Anmeldung: 13.01.1999
(73) Patentinhaber: BLEISTAHL Produktions-GmbH & Co. KG, D-58300 Wetter/Ruhr (Wengern) (DE)
(72) Erfinder: KRÜGER, Gerd, D-58300 Wetter (DE)
(74) Vertreter: Harazim, Eugen, Dipl.-Phys.
(86) Internationale Anmeldenummer: EP9701540
(87) Internationale Veröffentlichungsnummer: WO9737107

(56) Entgegenhaltungen:
- CH-A- 251 502
- US-A- 4 688 527
- PATENT ABSTRACTS OF JAPAN vol. 010, no. 055 (M-458), 5.März 1986 & JP 60 203353 A (HONDA GIKEN KOGYO KK), 14.Oktober 1985,
- PATENT ABSTRACTS OF JAPAN vol. 010, no. 301 (M-525), 14.Oktober 1986 & JP 61 115657 A (NISSAN MOTOR CO LTD), 3.Juni 1986,

## Beschreibung

Die Erfindung betrifft ein Verfahren zur Herstellung von Zylinderköpfen für Verbrennungsmotoren gemäß dem Oberbegriff des Patentanspruchs 1.

Bei der Herstellung von Zylinderköpfen ist es zur Zeit bekannt, in den fertig gegossenen Zylinderkopf aus Aluminium oder Grauguß Ventilsitzringe und Ventilführungen mit einer bestimmten Gebrauchsdichte in entsprechende Bohrungen des Zylinderkopfes einzuziehen. Daneben gibt es Bestrebungen, den Zylinderkopfwerkstoff der Vertilsitzoberfläche zu behandeln, um den hohen motorischen Beanspruchungen gerecht zu werden.

Die bekannte Methode, Ventilsitzringe bzw. hohlzylindrische Ventilführungen einzuziehen, erfordert einen erheblichen fertigungstechnischen Aufwand, z. B. spanende Bearbeitung von Ventilsitzring, Ventilführung und Zylinderkopf, um die notwendigen Einbautoleranzen einzuhalten, und ferner eine lagerichtige Positionierung vor dem Einbau der Ringe bzw. Ventilführungen in den Zylinderkopf. Bei einer Oberflächenbehandlung, z. B. durch Laserumschmelzen oder -legieren, werden erhebliche Mengen an Energie benötigt, die diese Methode bei einem Wirkungsgrad des Lasers von 3 % als sehr unwirtschaftlich erscheinen läßt.

Es hat auch Bestrebungen gegeben, Ventilsitzringe mit hoher Dichte in Zylinderköpfe einzugießen, hierbei entsteht jedoch zwischen Zylinderkopfmaterial und Ventilsitzring keine innige Verbindung (DE 39 37 402 A1). Im wesentlichen hält der Ring im Zylinderkopf nur durch mechanische Verklammerung, wodurch kein inniger Kontakt zum Zylinderkopf vorhanden ist und somit die Gefahr besteht, daß die Ringe herausfallen. Auch hat diese Lösung den Nachteil eines oxydierten überganges vom Ventilsitzring zum Zylinderkopf; die dabei entstehende Schicht wirkt isolierend und verhindert einen hohen leitenden Wärmeübergang.

Die Erfindung will diesen Nachteilen abhelfen. Die Aufgabe der Erfindung besteht dementsprechend darin, für die Gestaltung von Zylinderköpfen eine Lösung zu entwickeln, bei der durch direktes Eingießen von Ventilsitzringen und Ventilführungen der fertigungstechnische Aufwand verringert werden kann und bei der dennoch eine innige Anbindung der Ventilsitzringe und der Ventilführungen an das Zylinderkopfmaterial und damit eine Erhöhung der thermischen Leitfähigkeit erzielbar ist.

Die Lösung dieser Aufgabe besteht erfindungsgemäß in einem Verfahren zur Herstellung von Zylinderköpfen für Verbrennungsmotoren gemäß den Merkmalen im Kennzeichen des Anspruchs 1.

Vorteilhafte Weiterbildungen ergeben sich aus den Unteransprüchen.

Für das erfindungsgemäße Verfahren werden Ventilsitzringe und Ventilführungen mit einem offenen Porenvolumen von 5 bis 15 % eingesetzt. Während des Gießvorganges des Zylinderkopfes, z. B. durch Niederdruckguß, dringt flüssiges Aluminium in die Poren der temperierten Ventilsitzringe und Ventilführungen und füllt diese aus. Hierbei erfolgt eine innige Verbindung beider Werkstoffe. Wird als Zylinderkopfmaterial Aluminium verwendet, so erhöht sich die Wärmeleitfähigkeit der Werkstoffe um den Anteil des infiltrierten Aluminiums. Zusätzlich wird eine isolierende Zwischenschicht im Bereich Zylinderkopf und Ventilsitzring bzw. Ventilführung vermieden, wodurch die Wärmeleitung vom vorgenannten Bauteil zum Kühlkreislauf im Zylinderkopf erhöht wird. Auf spanende Fertigungsschritte, sowohl bei der Zylinderkopfbearbeitung als auch bei der Herstellung der Ventilsitzringe bzw. Ventilführungen, kann verzichtet werden.

Die Erfindung bietet auch die Möglichkeit, anstelle konventioneller Sitzring- und Führungswerkstoffe auf der Basis von Eisen bzw. Kupfer keramische Werkstoffe einzusetzen, die speziell für die Infiltration durch flüssige Leichtmetalle konzipiert sind.

Das Eingießen von flüssigem Aluminium in die Form kann entweder unter Schwerkraft oder unter Druck, gegebenenfalls mit variablen Druckverhältnissen vorgenommen werden.

Es ist zweckmäßig, Ventilsitzringe und Ventilführungen vor dem Eingießen zu erwärmen. Dies kann entweder nach dem Einlegen zusammen mit der Gußform oder vor dem Einlegen in die Gußform vorgenommen werden.

Gemäß einer vorteilhaften Weiterbildung besteht die Möglichkeit, das Porenvolumen von Ventilsitzringen und Ventilführungen gradiert einzustellen, d. h., daß der Bereich mit hohen thermischen und mechanischen Belastungen ein geringeres Porenvolumen, z. B. von < 2 % aufweist, während die Bereiche zum Zylinderkopf hin ein Porenvolumen im vorstehend beschriebenen Grenzbereich besitzen.

Gemäß einer anderen vorteilhaften Weiterbildung können unterschiedliche Verdichtungsgrade in den Ventilsitzringen und/oder Ventilführungen während eines Nachpreßvorganges erzeugt werden.

Die Erfindung wird nachfolgend an einem in der Zeichnung dargestellten Ausführungsbeispiel näher erläutert. Es zeigt:
- Fig. 1: eine Schnittansicht eines Zylinderkopfes im Bereich einer Ventilführung mit Ventilsitzring und Ventilführung und
- Fig. 2: eine Prinzipskizze zur Herstellung gradierter Porosität.

Die Zeichnung zeigt als Ausschnitt einen Schnitt im Bereich eines Einlaß- oder Auslaßkanals eines Zylinderkopfes nach dem Gießvorgang. Aus der erstarrten Aluminiumschmelze 1 ist der Gießkern 2 mit abgestuften Abschnitten noch nicht entfernt. Der Gießkern 2 enthält einen oberen zylindrischen Abschnitt 3 und darunter einen zweiten zylindrischen Abschnitt 4 mit größerem Durchmesser. Den übergang zwischen den beiden Abschnitten 3, 4 bildet eine ebene Ringschulter 5, während der zweite Abschnitt 4 an seinem unteren Ende über eine Ringschulter 6 an die äußere Mantelfläche des zylindrischen Gießkernes 2 anschließt.

Vor dem Gießvorgang wird auf den oberen Abschnitt 3 eine vorgefertigte Ventilführung 7 und auf den unteren Abschnitt 4 ein vorgefertigter Ventilsitzring 8 aufgelegt. Wie die Zeichnung zeigt, ist der Eckbereich zwischen dem zylindrischen Abschnitt 4 und der Ringschulter 6 entsprechend der Kontur des Ventilsitzringes 8 ausgebildet.

Ventilsitzring 8 und Ventilführung 7 werden mit einem offenen Porenvolumen von 5 bis 15 % hergestellt und vor dem Einlegen vorgewärmt. Während des Gießvorganges des Zylinderkopfes dringt flüssiges Aluminium in die Poren der temperierten Ventilsitzringe und -führungen 8, 7 und füllt diese aus. Wichtig ist dabei die gleichmäßige Verteilung der gefüllten Poren sowie eine ausreichende Grundfestigkeit der einzugießenden Bauteile.

Bei Bedarf besteht die Möglichkeit, das Porenvolumen der Ventiltriebskomponenten gradiert einzustellen, d. h., daß der Bereich mit der hohen thermischen und mechanischen Beanspruchung ein Porenvolumen von < 2 % aufweist, während der Bereich zum Zylinderkopf hin ein Porenvolumen im vorstehend beschriebenen Grenzbereich besitzt. Dies kann erreicht werden durch unterschiedliche Verdichtungsgrade während eines Nachpreßvorganges, der nachfolgend anhand der schematischen Darstellung in Fig. 2 erläutert wird.

Eine Pulvermischung, bestehend aus einer für Ventilsitzringe speziell zusammengesetzten Eisenbasislegierung, wird in einer Form 9 auf eine Dichte von beispielsweise 6,4 bis 6,8 g/cm³ entsprechend Stufe 1 der Fig. 2 mit einem Stempel 10 zu einem Körper 11 mit geneigter Oberfläche vorgepreßt. Anschließend wird dieser Grünling in einer Stufe 2 bei einer Temperatur zwischen 900 und 1200 °C gesintert. Der gesinterte Rohling erhält in einer Stufe 3 mit Hilfe eines Stempels 12 eine Nachverdichtung, wobei nur ein geometrisch vorbestimmter Bereich des Ringes verformt wird. Damit ergibt sich bei entsprechenden Preßdrücken ein Körper 13 mit einem Dichtegradienten vom unverformten Bereich (Dichte 6,4 bis 6,8 g/cm³) zum verformten Bereich (Dichte > 7,2 g/cm³). Der Bereich mit der niedrigen Dichte, d. h. der radial äußere Bereich eines Ventilsitzringes, bildet die spätere Kontaktfläche mit dem Zylinderkopf, während der radial innere Bereich des Ventilsitzringes mit der hohen Dichte die spätere Funktionsfläche darstellt.

## Patentansprüche

1. Verfahren zur Herstellung von Zylinderköpfen für Verbrennungsmotoren durch Vergießen des flüssigen Zylinderkopfmaterials, insbesondere Aluminium, in eine Zylinderkopfform, die einen Gießkern enthält, der abgestufte Abschnitte im Bereich des Ventilsitzringes und der Ventilführung aufweist, dadurch gekennzeichnet, daß Ventilsitzringe (8) und Ventilführungen (7) aus einem für deren Herstellung üblichen Werkstoff auf Eisen- oder Kupfer-Basis durch Pressen und Sintern derart hergestellt werden, daß sie ein offenes Porenvolumen von 5 bis 15 % aufweisen, daß je ein Ventilsitzring (8) und/oder je eine Ventilführung (7) auf die abgestuften Abschnitte (4, 3) des Gießkernes (2) aufgelegt werden, daß anschließend flüssiges Aluminium in die vorgewärmte Gußform eingegossen wird und daß nach dem Erstarren der Aluminiumschmelze (1) der Gießkern (2) in üblicher Weise entfernt wird.

2. Verfahren nach Anspruch 1, dadurch gekennzeichnet, daß flüssiges Aluminium unter Schwerkraft oder Druck in die Form eingegossen wird.

3. Verfahren nach Anspruch 1 oder 2, dadurch gekennzeichnet, daß das Eingießen des flüssigen Aluminiums unter variablen Druckverhältnissen vorgenommen wird.

4. Verfahren nach einem der Ansprüche 1 bis 3, dadurch gekennzeichnet, daß die Gußform einschließlich Ventilsitzringe (8) und Ventilführungen (7) vor dem Gießen erwärmt wird.

5. Verfahren nach einem der Ansprüche 1 bis 3, dadurch gekennzeichnet, daß die Ventilsitzringe (8) und Ventilführungen (7) vor dem Einlegen in die Gußform erwärmt werden.

6. Verfahren nach einem der Ansprüche 1 bis 5, dadurch gekennzeichnet, daß bei der Herstellung der Ventilsitzringe (8) und/oder Ventilführungen (7) durch unterschiedliche Verdichtungsgrade in Bereichen mit hohen thermischen und mechanischen Belastungen ein Porenvolumen von < 2 % erzeugt wird.

7. Verfahren nach Anspruch 6, dadurch gekennzeichnet, daß während eines Nachpreßvorganges unterschiedliche Verdichtungsgrade in den Ventilsitzringen (8) und/oder Ventilführungen (7) erzeugt werden.

## Claims

1. A process for producing cylinder heads for internal combustion engines by casting of the liquid cylinder head material, in particular aluminium, in a cylinder head mould which includes a casting core which has stepped portions in the region of the valve seat ring and the valve guide, characterised in that valve seat rings (8) and valve guides (7) are produced by pressing and sintering from an iron- or copper-based material which is usual for the production thereof, in such a way that they have an open pore volume of 5 to 15%, that a respective valve seat ring (8) and/or a respective valve guide (7) is placed on the stepped portions (4, 3) of the casting core (2), that then liquid aluminium is poured into the preheated casting mould and that after solidification of the molten aluminium (1) the casting core (2) is removed in the usual way.

2. A process according to claim 1 characterised in that liquid aluminium is poured into the mould under the force of gravity or pressure.

3. A process according to claim 1 or claim 2 characterised in that the operation of pouring in the liquid aluminium is effected under variable pressure conditions.

4. A process according to one of claims 1 to 3 characterised in that the casting mould including valve seat rings (8) and valve guides (7) is heated prior to the casting operation.

5. A process according to one of claims 1 to 3 characterised in that the valve seat rings (8) and valve guides (7) are heated before being fitted into the casting mould.

6. A process according to one of claims 1 to 5 characterised in that a pore volume of < 2% is produced in the production of the valve seat rings (8) and/or valve guides (7) by different degrees of compacting in regions with high levels of thermal and mechanical loading.

7. A process according to claim 6 characterised in that different degrees of compacting are produced in the valve seat rings (8) and/or valve guides (7) during a post-pressing operation.

## Revendications

1. Procédé de fabrication de têtes de cylindre pour des moteurs à combustion par une coulée du matériau liquide de tête de cylindre, notamment de l'aluminium, dans un moule de tête de cylindre qui comporte un noyau de coulée qui présente des tronçons étagés au voisinage du siège rapporté de soupape et du guide-soupape, caractérisé en ce que les sièges rapportés de soupape (8) et les guides-soupape (7) sont fabriqués à partir d'un matériau usuel pour leur fabrication à base de fer ou de cuivre par pressage et frittage de façon qu'ils aient un volume de pores ouverts de 5 à 15 %, que respectivement un siège rapporté de soupape (8) et/ou respectivement un guide-soupape (7) sont placés sur les tronçons étagés (4, 3) du noyau de coulée (2), qu'ensuite de l'aluminium liquide est coulé dans le moule préchauffé et qu'après la solidification de la masse fondue d'aluminium (1), le noyau de coulée (2) est retiré de la manière usuelle.

2. Procédé selon la revendication 1, caractérisé en ce que de l'aluminium liquide est coulé sous gravité ou pression dans le moule.

3. Procédé selon la revendication 1 ou 2, caractérisé en ce que la coulée de l'aluminium liquide est effectuée sous des conditions de pression variables.

4. Procédé selon l'une des revendications 1 à 3, caractérisé en ce que le moule, y compris les sièges rapportés de soupape (8) et les guides-soupape (7) sont chauffés avant la coulée.

5. Procédé selon l'une des revendications 1 à 3, caractérisé en ce que les sièges rapportés de soupape (8) et les guides-soupape (7), avant la mise en place dans le moule, sont chauffés.

6. Procédé selon l'une des revendications 1 à 5, caractérisé en ce que lors de la fabrication des sièges rapportés de soupape (8) et/ou des guides-soupape (7), par des degrés de compression différents, il est produit dans des zones soumises à des sollicitations thermiques et mécaniques élevées, un volume de pores de < 2%.

7. Procédé selon la revendication 6, caractérisé en ce que sont produits pendant une étape de pressage subséquente des degrés de compression différents dans les sièges rapportés de soupape (8) et/ou les guides-soupape (7).
